# FASCICULE DE BREVET EUROPEEN

(11) **EP 3 656 245 B1**
(45) Date de publication et mention de la délivrance du brevet: **06.04.2022**
(21) Numéro de dépôt: 18208376.6
(22) Date de dépôt: 26.11.2018
(51) Int. Cl.: C22C 1/02, C22C 5/02, C22F 1/14, A44C 27/00

(54) **ALLIAGE D'OR COMPRENANT AU MOINS 990 POUR MILLE EN POIDS D'OR, ARTICLE D'HORLOGERIE OU DE JOAILLERIE A BASE D'UN ALLIAGE D'OR COMPRENANT AU MOINS 990 POUR MILLE EN POIDS D'OR, ET PROCÉDÉ DE FABRICATION DUDIT ALLIAGE**
GOLDLEGIERUNG DIE MINDESTENS 990 GEWICHTSPROMILLE GOLD ENTHÄLT, UHR- ODER SCHMUCKARTIKEL AUF DER BASIS EINER GOLDLEGIERUNG DIE MINDESTENS 990 GEWICHTSPROMILLE GOLD ENTHÄLT, UND LEGIERUNGSHERSTELLUNGSVERFAHREN
GOLD BASED ALLOY COMPRISING AT LEAST 990 PER MILLE GOLD BY WEIGHT, ITEM OF JEWELLERY OR WATCH COMPRISING GOLD BASED ALLOY COMPRISING AT LEAST 990 PER MILLE GOLD BY WEIGHT, AND METHOD OF MANUFACTURING SAID ALLOY

(43) Date de publication de la demande: 27.05.2020
(73) Titulaire: Richemont International S.A., 1752 Villars-sur-Glâne (CH)
(72) Inventeur: COLAS, Damien, 2830 COURRENDLIN (CH); DIOLOGENT, Frédéric, 2000 NEUCHÂTEL (CH); DEPIERRE, Gauthier, 90000 BELFORT (FR); LE MAITRE, Saphir, 2502 BIENNE (CH)
(74) Mandataire: Cabinet Laurent & Charras

(56) Documents cités:
- EP-A1- 0 882 805
- JP-A- H 093 570
- JP-A- S6 030 158
- JP-A- S63 145 729
- JP-A- 2003 328 059
- Astm Astm: "ASTM Standard B562", Standard Specification for Refined Gold, 31 décembre 2005 (2005-12-31), XP055562362, West Conshohocken, PA DOI: 10.1520/B0562-95R05 Extrait de l'Internet: URL:http://web.askewindustrial.com/ASTM/B5 62.pdf [extrait le 2019-02-27]
- VIVEK CHIDAMBARAM ET AL: "Development of Au-Ge based candidate alloys as an alternative to high-lead content solders", JOURNAL OF ALLOYS AND COMPOUNDS., vol. 490, no. 1-2, 23 octobre 2009 (2009-10-23), pages 170-179, XP055562623, CH ISSN: 0925-8388, DOI: 10.1016/j.jallcom.2009.10.108

## Description

### DOMAINE DE L'INVENTION

La présente invention concerne un alliage d'or. L'alliage d'or comprend au moins 990 ‰ en poids d'or, voire au moins 999 ‰. Il présente une dureté et une stabilité compatibles pour une utilisation dans l'industrie du luxe, notamment pour la fabrication d'objets d'horlogerie ou de joaillerie.

### ÉTAT ANTÉRIEUR DE LA TECHNIQUE

De tous temps, l'or a été utilisé comme matériau pour fabriquer des articles de joaillerie ou de la monnaie.

L'or de joaillerie est généralement constitué d'un alliage dont les éléments d'alliage procurent des propriétés de dureté nécessaire et/ou permettent de changer la couleur. Ainsi, en fonction de son degré de pureté et de ses éléments d'alliage, l'or peut être jaune, blanc, rose, gris.

La pureté de l'or est indiquée en carats. De manière générale, selon la règlementation Européenne, l'or 24 carats comprend au moins 999 ‰ en poids d'or alors que l'or 18 carats en comprend 750 ‰ et l'or 14 carats 584 ‰. Selon les réglementations locales, la pureté de l'or peut varier :
- Chine : au moins 990 ‰ en poids d'or pour être marqué « Chuk Kam »,
- Taiwan : au moins 995 ‰ en poids d'or pour être marqué 24 carats,
- Japon : au moins 998.5 ‰ en poids d'or pour être marqué 24 carats,
- Europe : au moins 999 ‰ en poids d'or pour être marqué 24 carats.

L'or pur, ou quasi pur (≥ 990 ‰ en poids d'or), présente des propriétés de dureté qui peuvent s'avérer insatisfaisantes, le matériau étant trop ductile pour réaliser certains objets comme des articles de joaillerie fins. En effet, les alliages comprenant au moins 990 ‰ en poids d'or ou l'or 24 carats présentent une dureté Vickers qui est généralement de l'ordre de 30 HV à l'état recuit et de l'ordre de 65 HV à l'état écroui.

Ainsi, dans certains cas et en fonction des caractéristiques recherchées, les propriétés de dureté peuvent être améliorées grâce à des traitements spécifiques, notamment par durcissement par solution solide, par durcissement par déformation plastique (écrouissage) ou par durcissement par précipitation. Ces traitements, qui peuvent être combinés, reposent sur la formation d'obstacles aux mouvements des dislocations responsables de la déformation plastique de l'or. Ainsi, empêcher ou diminuer les mouvements des dislocations permet de durcir l'or.

Le durcissement par solution solide correspond à l'introduction dans une matrice métallique, qui est généralement pure, d'un élément minoritaire (soluté, soluble dans la matrice métallique).

Le durcissement par écrouissage est réalisé par déformation plastique d'un métal ou d'un alliage. Il comporte une étape de traitement thermique Lors de l'écrouissage, le métal, ou l'alliage, subit des déformations plastiques induisant des dislocations.

Ces techniques reposent sur le mouvement de dislocations, plus précisément, sur la formation d'obstacles au mouvement des dislocations.

Par exemple, lors d'un durcissement par solution solide, la présence du soluté créé des obstacles au mouvement des dislocations. En effet, les atomes de soluté peuvent ralentir le mouvement des dislocations en interagissant avec celles-ci au sein de la structure cristalline, c'est-à-dire des grains. Ce phénomène peut être amplifié lorsque les atomes de soluté ont une taille fortement différente (inférieure ou supérieure) de celle des atomes du métal durci, en l'occurrence l'or.

En ce qui concerne les alliages d'or comprenant au moins 990 ‰ en poids d'or, la taille et la masse atomique des atomes de soluté peuvent avoir une influence sur la dureté. En général, l'amélioration de la dureté est proportionnelle à la différence de rayon atomique entre le solvant et le soluté. Ainsi, la dureté peut augmenter lorsque la masse atomique du soluté est nettement inférieure à celle de l'or.

Lorsque le durcissement par solution solide ou par écrouissage ne permet pas d'atteindre la dureté espérée, il est possible de mettre en œuvre un durcissement structural par précipitation notamment dans le cas d'alliages précieux. Le durcissement structural correspond à la formation de précipités dans le métal ou l'alliage. Ces précipités sont généralement répartis de manière homogène, par exemple au niveau des joints de grains ou au sein des grains. Ces précipités peuvent résulter de l'homogénéisation de l'alliage ou du métal, par exemple suite à la formation d'une phase plus stable lors d'une étape de trempe thermique. Ces précipités peuvent former des obstacles aux mouvements des dislocations et ainsi améliorer la dureté du métal ou de l'alliage.

Bien que le durcissement structural par précipitation permette d'augmenter la dureté d'un alliage, sa mise en œuvre peut fragiliser l'alliage obtenu. D'autre part, le rapport entre le gain de dureté et l'augmentation de la fragilité peut s'avérer négatif pour les caractéristiques globales de l'alliage. Il est donc préférable de pouvoir atteindre la dureté désirée en s'affranchissant de ce type de procédé.

Comme déjà indiqué, les éléments d'alliage peuvent contribuer à l'amélioration de la dureté de l'or mais la marge de manœuvre est étroite lorsque l'alliage comprend au moins 990 ‰ en poids d'or.

Le document EP 0 882 805 décrit un alliage comprenant : de l'or, 200 à 2000 ppm de calcium, béryllium, germanium ou bore et 10 à 1000 ppm d'une terre rare. Le document JP PH093570 décrit un alliage comprenant : de l'or, 200 à 2000 ppm de calcium, béryllium ou bore, 10 à 1000 ppm d'une terre rare, 10 à 1000 ppm d'aluminium, silicium, cobalt, nickel, étain ou plomb, 10 à 10000 ppm de ruthénium, iridium ou rhodium. Le document JP 2003-328059 décrit un alliage comprenant de l'or, 0,12 à 0,28 % d'yttrium, 0,02 à 0,18 % de calcium, et éventuellement 0,02 à 0,16 % de béryllium, bore, aluminium, silicium, nickel, cuivre, germanium, palladium, étain ou antimoine.

Le document EP 0 685 565 divulgue un alliage d'or, présentant une dureté Vickers de 100 ou plus, comprenant entre 618 et 734 ppm de calcium, de béryllium, de germanium et/ou de bore, et entre 161 et 613 ppm de terres rares (y compris l'yttrium), la quantité de terres rares est donc inférieure à la quantité de calcium, de béryllium, de germanium et de bore.

Bien que ces alliages présentent une dureté satisfaisante, il reste délicat d'obtenir un alliage comprenant au moins 990 ‰ en poids d'or utilisable dans la confection d'articles d'horlogerie ou de joaillerie durable. Ceci est d'autant plus vrai pour l'industrie du luxe dont la qualité des articles doit être irréprochable. Pour ce faire, il est préférable de disposer d'un alliage présentant une dureté supérieure ou égale à 90 HV, avantageusement supérieure ou égale à 100 HV. Cette dureté est communément considérée comme suffisante pour obtenir une excellente résistance de l'article aux rayures notamment.

La présente invention résout ce problème grâce à la mise au point d'un alliage à base d'or et de deux éléments d'alliage permettant la fabrication d'articles de haute qualité et présentant une grande durabilité. La présente invention est définie dans les revendications annexées.

### EXPOSE DE L'INVENTION

Le Demandeur a découvert que l'alliage de l'or avec certains éléments spécifiques permet d'améliorer ses propriétés de dureté, suffisamment pour le rendre compatible pour fabriquer des objets d'horlogerie ou de joaillerie et ce, sans nécessiter un traitement de vieillissement spécifique.

Ainsi, l'invention concerne un alliage d'or présentant une dureté d'au moins 90 Hv, ledit alliage étant constitué de :
- au moins 990 ‰ en poids d'or,
- une quantité supérieure ou égale à 0,6 ‰ et inférieure ou égale à 10 ‰ de deux éléments d'alliage :
   ^{∗} un premier élément d'alliage choisi parmi le silicium, l'yttrium, le titane, le germanium, et leurs mélanges, et
   ^{∗} un deuxième élément d'alliage choisi parmi l'étain, le germanium, et leurs mélanges,
- d'éventuelles impuretés représentant moins de 50 ppm en poids de l'alliage,
le premier élément d'alliage et le deuxième élément d'alliage étant différents l'un de l'autre,
l'alliage d'or comprenant une quantité de premier élément d'alliage plus importante que la quantité du deuxième élément d'alliage.

L'alliage d'or mis en œuvre correspond de l'or Chuk Kam ou 24 carats dont la définition varie en fonction de la règlementation nationale ou régionale. Dans le cadre de la présente invention, la définition adoptée pour un or 24 carats est celle de la Chine (or 24 carats comprenant au moins 990 ‰ en poids d'or), avantageusement celle de Taïwan (au moins 995 ‰ en poids d'or), plus avantageusement celle de l'Europe (au moins 999 ‰ en poids d'or).

Sauf indication contraire, les différentes quantités des constituants de l'alliage d'or sont exprimées en pourcentage en poids ou en dixième de pourcentage en poids (pour mille, ‰), par rapport au poids de l'alliage d'or.

Lorsque l'alliage d'or comprend 990 ‰ en poids d'or, cela signifie qu'il comprend 990 grammes de l'élément or pour 1000 grammes d'alliage d'or.

L'invention concerne également un procédé de fabrication de l'alliage d'or pour un article d'horlogerie ou de joaillerie, comprenant au moins les étapes successives suivantes :
a) mise en alliage d'un mélange constitué de, en poids par rapport au poids total des métaux :
   - au moins 990 ‰ d'or,
   - une quantité Q1 d'un premier élément d'alliage choisi parmi le silicium, l'yttrium, le titane et le germanium et leurs mélanges,
   - une quantité Q2 d'un deuxième élément d'alliage choisi parmi l'étain et le germanium et leurs mélanges,
   avec 0,6 ≤ Q1 + Q2 ≤ 10 ‰ et Q1 > Q2,
   - d'éventuelles impuretés représentant moins de 50 ppm en poids de l'alliage,
b) optionnellement, traitement thermique de l'alliage obtenu à l'étape a),
c) mise en forme par écrouissage de l'alliage issu de l'étape a) ou b),
d) optionnellement, vieillissement par traitement thermique de l'alliage de l'étape c).

Le procédé de préparation de l'article d'horlogerie ou de joaillerie comprend en outre une étape de mise en forme de cet alliage d'or.

L'invention concerne également l'alliage d'or utilisé pour préparer l'objet d'horlogerie ou de joaillerie. Cet alliage d'or présente une dureté supérieure ou égale à 90 HV, avantageusement supérieure ou égale à 100 HV et de manière encore plus avantageuse supérieure ou égale à 110 HV.

L'article d'horlogerie ou de joaillerie selon l'invention peut être un bijou, un article à base de cuir ou un accessoire vestimentaire. Il peut également être une montre, un accessoire d'écriture ou un article de décoration. Par exemple, il peut s'agir de l'un des articles suivants : bague, boucle d'oreille, collier, bracelet, pendentif, montre, boucle de ceinture ou de sac à main, épingle à cravate, boutons de manchettes, une pince à billet, une épingle à cheveux, un stylo ou encore un couteau à papier.

Conformément à l'invention, l'alliage d'or comprend au moins 990 ‰ en poids d'or, avantageusement au moins 995 ‰ en poids d'or, plus avantageusement au moins 999 ‰ en poids d'or. De manière avantageuse, l'alliage d'or comprend entre 999 ‰ et 999.4 ‰ en poids d'or, et de manière encore plus avantageuse entre 999 ‰ et 999.3 ‰ en poids d'or. Selon un mode de réalisation particulier, il peut comprendre 999,2 ‰ en poids d'or. En fonction de la quantité d'or, l'homme du métier saura compléter avec la quantité suffisante d'éléments d'alliage, des premier (Si, Y, Ti, Ge et leurs mélanges) et deuxième éléments d'alliage (Sn, Ge et leurs mélanges), pour atteindre 1000 ‰.

Lorsque l'alliage d'or comprend au moins 995 ‰ en poids d'or, il comprend une quantité totale supérieure ou égale à 0,6 ‰ et inférieure ou égale à 5 ‰ du premier élément d'alliage et du deuxième élément d'alliage.

Lorsque l'alliage d'or comprend entre au moins 999 ‰ en poids d'or, il comprend une quantité totale supérieure ou égale à 0,6 ‰ et inférieure ou égale à 1 ‰ du premier élément d'alliage et du deuxième élément d'alliage.

L'article d'horlogerie ou de joaillerie selon l'invention comporte avantageusement un alliage d'or comprenant entre 5.10 et 8.00 ‰ en poids du premier élément d'alliage, plus avantageusement entre 2.55 et 4.00 ‰, encore plus avantageusement entre 0.51 ‰ et 0.90 ‰, de préférence entre 0.51 ‰ et 0.80 ‰.

L'article d'horlogerie ou de joaillerie selon l'invention comporte avantageusement un alliage d'or comprenant entre 2.00 et 4.90 ‰ en poids du deuxième élément d'alliage, plus avantageusement entre 1.00 et 2.45 ‰, encore plus avantageusement entre 0.10 ‰ et 0.49 ‰, de préférence entre 0.20 ‰ et 0.49 ‰.

La quantité totale des éléments d'alliage (premier + deuxième) est inférieure ou égale à 10 ‰, avantageusement inférieure ou égale à 5 ‰, plus avantageusement inférieure ou égale à1 ‰, en poids par rapport au poids de l'alliage d'or. Elle est supérieure ou égale à 0.6 ‰, avantageusement supérieure ou égale à 0.7 ‰.

Quelles que soient les quantités du premier élément d'alliage et du deuxième élément d'alliage, l'alliage d'or présente un rapport en poids du premier élément d'alliage sur le deuxième élément d'alliage strictement supérieur à 1, de préférence supérieur à 1.5 et inférieur à 9, de manière plus préférée un rapport en poids égal à 2.

En d'autres termes, et comme déjà indiqué, la quantité en poids du premier élément d'alliage est toujours supérieure à la quantité en poids du deuxième élément d'alliage.

Conformément à l'invention le premier élément d'alliage est choisi parmi le silicium, l'yttrium, le titane, le germanium et leurs mélanges. Le deuxième élément d'alliage est quant à lui l'étain ou le germanium ou un mélange d'étain et de germanium.

Bien entendu, lorsque le premier élément d'alliage est le germanium, le deuxième élément d'alliage est l'étain, puisque le premier élément d'alliage et le deuxième élément d'alliage sont différents. Il en résulte que le seul cas où le germanium peut être l'élément d'alliage présent en plus grande quantité en poids est lorsqu'il est associé à l'étain. Dans tous les autres cas, le germanium est le deuxième élément d'alliage et est présent en une quantité en poids inférieure à l'autre élément d'alliage. En d'autres termes, lorsque le germanium est associé avec le silicium, l'yttrium ou le titane, la proportion en poids de germanium est la plus petite.

De manière avantageuse, le premier élément est le silicium, l'yttrium, ou le germanium. En effet, le titane peut engendrer des problèmes de mise en œuvre en raison de son affinité avec l'oxygène.

De manière avantageuse, le premier élément d'alliage est le silicium. En effet, l'alliage d'or comprenant le silicium comme premier élément d'alliage présente une dureté Vickers qui est avantageusement supérieure à 100 HV.

Ainsi, dans un mode de réalisation avantageux, l'alliage d'or est un alliage d'or, de silicium et de germanium (AuSiGe). Dans ce cas, le rapport en poids Si/Ge est avantageusement égal à 2.

De même, dans un autre mode de réalisation avantageux, l'alliage d'or est un alliage d'or, de silicium et d'étain (AuSiSn). Dans ce cas, le rapport en poids Si/Sn est avantageusement égal à 2.

L'invention concerne un alliage d'or constitué de :
- au moins 990 ‰ en poids d'or,
- une quantité supérieure ou égale à 0,6 ‰ et inférieure ou égale à 10 ‰ de deux éléments d'alliage :
   ^{∗} un premier élément d'alliage choisi parmi le silicium, l'yttrium, le titane, le germanium, et leurs mélanges, et
   ^{∗} un deuxième élément d'alliage choisi parmi l'étain, le germanium, et leurs mélanges,
- d'éventuelles impuretés représentant moins de 50 ppm en poids de l'alliage d'or,
le premier élément d'alliage et le deuxième élément d'alliage étant différents, et la quantité du premier élément d'alliage étant plus importante que la quantité du deuxième élément d'alliage,
l'alliage d'or présentant une dureté d'au moins 90 Hv.

Cet alliage comprend avantageusement au moins 995 ‰ en poids d'or et une quantité totale supérieure ou égale à 0,6 ‰ et inférieure ou égale à 5 ‰ du premier élément d'alliage et du deuxième élément d'alliage. Plus avantageusement, il comprend au moins 999 ‰ en poids d'or et une quantité totale supérieure ou égale à 0,6 ‰ et inférieure ou égale à 1 ‰ du premier élément d'alliage et du deuxième élément d'alliage. De manière préférée, cet alliage comprend entre 999 ‰ et 999.4 ‰ en poids d'or, plus préférentiellement entre 999 ‰ et 999.3 ‰ en poids d'or. Les quantités et combinaisons respectives des éléments d'alliages sont telles qu'indiquées ci-dessus.

Comme déjà indiqué, l'invention concerne également un procédé de fabrication de l'alliage d'or pour un article d'horlogerie ou de joaillerie, comprenant au moins les étapes successives suivantes :
a) mise en alliage d'un mélange constitué de, en poids par rapport au poids total des métaux :
   - au moins 990 ‰ d'or,
   - une quantité Q1 d'un premier élément d'alliage choisi parmi le silicium, l'yttrium, le titane et le germanium et leurs mélanges,
   - une quantité Q2 d'un deuxième élément d'alliage choisi parmi l'étain et le germanium et leurs mélanges,
      avec 0,6 ≤ Q1 + Q2 ≤ 10 ‰ et Q1 > Q2,
   - d'éventuelles impuretés représentant moins de 50 ppm en poids du mélange,
b) optionnellement, traitement thermique de l'alliage obtenu à l'étape a),
c) mise en forme par écrouissage de l'alliage issu de l'étape a) ou b),
d) optionnellement, vieillissement par traitement thermique de l'alliage de l'étape c). De manière avantageuse, 0,6 ≤ Q1 + Q2 ≤ 5 ‰, et plus avantageusement, 0.6 < Q1 + Q2 ≤ 1 ‰.

Lors de l'étape a), les proportions respectives des métaux correspondent aux proportions de l'alliage final. Cette étape est réalisée conventionnellement, selon les techniques connues de l'homme du métier.

L'étape a) consiste à mélanger et à fondre les différents métaux de manière à former un mélange homogène. Cette étape est avantageusement réalisée en chauffant le mélange jusqu'à atteindre la température souhaitée.

La cinétique de montée en température (°C/minute) n'ayant généralement pas d'importance, la mise en alliage est avantageusement réalisée par four à induction par exemple.

De manière avantageuse, l'étape a) est réalisée à une température comprise entre 850°C et 1500°C, avantageusement entre 900°C et 1450°C.

Le traitement thermique optionnel de l'étape b) correspond à un traitement d'homogénéisation qui implique une remise en solution de l'alliage.

Le traitement d'homogénéisation de l'étape b) et l'écrouissage de l'étape c) permettent d'augmenter la dureté de l'alliage. Ces étapes sont réalisées conventionnellement, selon les techniques connues de l'homme du métier.

L'étape optionnelle b) est avantageusement réalisée à une température comprise entre 600 et 800°C, plus avantageusement entre 700 et 800°C.

La durée de l'étape b) est comprise entre 45 et 120 minutes, plus avantageusement entre 45 et 60 minutes.

En fonction des éléments d'alliage et de leurs quantités, l'étape b) peut permettre d'uniformiser la composition en éléments d'alliage et d'assurer une homogénéité des propriétés mécaniques de l'alliage grâce à la mise en solution et à la diffusion des éléments d'alliage dans l'or. Elle permet en outre de diminuer ou de supprimer les éventuelles contraintes internes pouvant résulter d'une solidification hétérogène. Finalement, elle permet de figer la microstructure et de garder une solution sursaturée, ce qui peut s'avérer utile lorsque l'étape d) de vieillissement est mise en œuvre.

L'étape b) peut être suivie d'une étape de refroidissement permettant de figer la structure de l'alliage, préalablement à l'étape c). Elle consiste avantageusement à réaliser une trempe thermique à l'air ou à l'eau. Quand bien même la trempe à l'air est beaucoup plus lente que la trempe à l'eau, les alliages obtenus selon ces deux voies présentent des propriétés de dureté similaires.

La trempe thermique, avantageusement à l'eau, permet de sursaturer l'alliage en éléments d'alliage, notamment lorsqu'un ou plusieurs éléments d'alliage sont peu ou pas soluble à la température ambiante.

L'écrouissage de l'étape c) correspond à un durcissement par déformation, par exemple par laminage. Il est avantageusement réalisé entre 50 et 99 % de réduction de l'épaisseur, plus avantageusement entre 60 et 95 %. En d'autres termes, l'alliage subit une déformation avantageusement comprise entre 65 et 90 %.

Les modes de réalisations dans lesquels le premier élément d'alliage est le silicium sont particulièrement avantageux car il est possible d'obtenir une dureté Vickers supérieure à 100 HV avec un écrouissage de 75 % et supérieure à 110 HV avec un écrouissage de 90 %. Dans les autres modes de réalisations, un écrouissage à 90 % est préféré.

L'alliage obtenu à la suite de l'étape c) peut optionnellement être soumis à une étape de vieillissement, notamment par chauffage. Cependant, le procédé est avantageusement exempt d'étape d) de vieillissement.

L'étape optionnelle d) de vieillissement correspond à un durcissement structural par précipitation. Comme déjà indiqué, le durcissement structural se manifeste par la formation de précipités d'origines diverses au sein de l'alliage, soit aux joints de grains, soit au sein des grains.

L'étape d) de vieillissement est optionnelle. Elle peut être réalisée à une température comprise entre 150°C et 300°C. Sa durée est avantageusement comprise entre 0.5 et 3 heures.

Le vieillissement peut être réalisé sous air ou, lorsque la composition de l'alliage d'or est sensible à l'oxydation, sous atmosphère inerte, par exemple sous argon.

L'alliage obtenu à l'issue de l'écrouissage, ou du vieillissement, peut ensuite être mis en forme selon les techniques conventionnelles pour former l'article d'horlogerie ou de joaillerie selon l'invention.

De manière avantageuse, la mise en forme est réalisée par déformation à froid ou à chaud, puis par étampage, découpage, usinage, par exemple au moyen d'un outil coupant ou par électro érosion ou au moyen d'un laser.

Selon un autre mode de réalisation, la mise en forme peut être réalisée par fabrication additive. Pour cela, l'alliage est préalablement transformé sous forme de poudre.

La fabrication d'un article d'horlogerie ou de joaillerie à partir de l'alliage d'or présentement décrit se déroule selon les étapes conventionnelles.

L'invention et les avantages qui en découlent ressortiront mieux des figures et exemples suivants donnés afin d'illustrer l'invention et non de manière limitative.

### DESCRIPTION DES FIGURES

La figure 1 illustre la dureté de l'or ou d'alliages à base d'or.
La figure 2 illustre la stabilité dans le temps d'un alliage d'or selon l'invention.

### EXEMPLES DE RÉALISATION DE L'INVENTION

Plusieurs alliages d'or comprenant 999 ‰ en poids d'or ont été préparés selon l'invention (INV) ou non (CE) et comparés à l'or pur (CE-1).

Les alliages d'or des exemples 1 à 14 ont été préparés selon les étapes suivantes :
a) mise en alliage d'un mélange comportant les constituants d'un alliage d'or,
b) traitement thermique (homogénéisation),
c) mise en forme (écrouissage par laminage),
d) optionnellement, vieillissement par traitement thermique (Post T° dans le tableau 1).

**Tableau 1 : Compositions et propriétés de l'or et d'alliages d'or (en ‰ en poids)**

| Exemple | Or | Pd | Zr | Y | Ti | Sn | Ge | Si | Ca | Post T° | Dureté (HV) |
|---|---|---|---|---|---|---|---|---|---|---|---|
| CE-1 | 1000 | | | | | | | | | - | 67 |
| CE-2 | 999 | 1 | | | | | | | | - | 80 |
| CE-3 | 999 | | 1 | | | | | | | - | 84 |
| CE-4 | 999 | | | 0,335 | 0,665 | | | | | - | 85 |
| CE-5 | 999 | | | | | 1 | | | | - | 91 |
| CE-6 | 999 | | | | 0,335 | 0,665 | | | | - | 95 |
| INV-7 | 999 | | | | 0,665 | | 0,335 | | | - | 100 |
| CE-8 | 999 | | | 1 | | | | | | 150 | 102 |
| INV-9 | 999 | | | | | 0,335 | 0,665 | | | - | 103 |
| INV-10 | 999 | | | 0,665 | | | 0,335 | | | - | 107 |
| CE-11 | 999 | | | | | | | 0,335 | 0.665 | 250 | 112 |
| INV-12 | 999 | | | | | | 0,335 | 0,665 | | - | 120,3 |
| INV-13 | 999 | | | | | 0,335 | | 0,665 | | - | 122 |
| CE-14 | 999 | | | | | | | | 1 | 250 | 129 |

La mise en forme par laminage de l'étape c) correspond à l'écrouissage. Elle a été réalisée grâce à un laminoir de banc. Une lamelle d'épaisseur inférieure à 7 mm est passée plusieurs fois entre les deux rouleaux du laminoir dont l'espacement est contrôlé par un volant à main. Deux niveaux de déformation théorique ont été appliqués à hauteur de 75 % et 90 %. Pour assurer une meilleure reproductibilité durant cette étape, l'ensemble des échantillons sont déformées à hauteur de 0.35 mm par passe avec une vitesse de laminage constante des rouleaux de 3,95 m/minute.

L'étape d) de vieillissement a été réalisée sur les alliages selon les exemples CE-8, CE-11 et CE-14, ce qui a permis d'améliorer la dureté de ces alliages (figure 1). Elle a été réalisée dans un four de traitement thermique, sous air ou sous argon pour les échantillons sensibles à l'oxydation, dans les conditions suivantes :
- CE-8 : 150°C pendant 1 heure,
- CE-11 : 250°C pendant 1 heure,
- CE-14 : 250°C pendant 1 heure.

Les exemples 2 à 14 concernent différentes compositions d'alliages d'or comprenant au moins un élément d'alliage parmi le calcium, l'yttrium, le titane, le germanium, l'étain et le silicium. La figure 1 illustre les duretés brutes de coulée, après écrouissage, éventuellement après vieillissement, de ces compositions et de l'or pur (CE-1).

La figure 1 montre que l'effet d'un durcissement par solution solide (brut de coulée) reste insuffisant pour ces compositions d'alliage d'or. Cependant la malléabilité de ces compositions permet des taux de déformation de 90 % sans fissuration.

Les compositions AuPd (CE-2) et AuZr (CE-3) ne sont pas satisfaisants dans la mesure où le gain en dureté est inférieur à 100 HV (80-85 HV) et reste trop limité par rapport à l'or pur (CE-1, 65 HV).

Il en est de même pour les compositions AuTiY (CE-4) et AuSnTi (CE-6) pour lesquelles le titane n'apporte pas l'effet durcissant escompté.

Théoriquement, la composition AuCa (CE-14) pourrait convenir pour disposer d'un alliage d'or suffisamment dur. Cependant, cette composition nécessite une étape de vieillissement. D'autre part, elle est difficile à mettre en œuvre car le calcium est peu soluble dans l'or (1,8 % atomique à 800°C) et s'oxyde facilement lors des traitements thermiques, ce qui crée une phase fragilisante. C'est également le cas pour AuCaSi (CE-11).

En ce qui concerne le germanium, les compositions (AuTiGe (INV-7), AuGeSn (INV-9), AuYGe (INV-10) et AuSiGe (INV-12) présentent une dureté supérieure à 100 HV après un écrouissage à 90 %.

En revanche, la composition Au₉₉₉Ge_{0,665}Si_{0,335} (non illustrée) n'a pas pu être mise en œuvre en raison de la fissuration complète de l'échantillon après écrouissage de quelques pourcents. D'autre part, la composition Au₉₉₉Ge₁ (non illustrée) présente une dureté brute de coulée relativement faible et comparable à celle de l'or fin (30 HV). Après 75 % d'écrouissage, elle n'est que de 50 HV, ce qui est insuffisant.

Le silicium permet d'augmenter la dureté après écrouissage lorsqu'il est présent en tant qu'élément d'alliage principal (INV-12 et INV-13).

La stabilité du système ternaire AuSiGe (INV-12) a été suivie dans le temps à 37°C (figure 2). Dans ces conditions, cet alliage présente une dureté stable d'environ 105 HV sur une durée d'au moins 120 jours.

## Revendications

1. Alliage d'or constitué de :
- au moins 990 ‰ en poids d'or,
- une quantité supérieure ou égale à 0.6 ‰ et inférieure ou égale à 10 ‰ de deux éléments d'alliage :
^{∗} un premier élément d'alliage choisi parmi le silicium, l'yttrium, le titane et le germanium, et leurs mélanges, et
^{∗} un deuxième élément d'alliage choisi parmi l'étain, le germanium, et leurs mélanges,
- d'éventuelles impuretés représentant moins de 50 ppm en poids de l'alliage, le premier élément d'alliage et le deuxième élément d'alliage étant différents, et la quantité du premier élément d'alliage étant plus importante que la quantité du deuxième élément d'alliage,
l'alliage d'or présentant une dureté d'au moins 90 Hv.

2. Alliage selon la revendication 1, **caractérisé en ce qu'**il comprend au moins 999 ‰ en poids d'or et une quantité totale du premier élément d'alliage et du deuxième élément d'alliage inférieure ou égale à 1 ‰.

3. Article d'horlogerie ou de joaillerie comprenant un alliage d'or 2. selon la revendication 1.

4. Article d'horlogerie ou de joaillerie selon la revendication 3, ***caractérisé* en ce que** l'alliage d'or comprend au moins 995 ‰ en poids d'or et une quantité totale supérieure ou égale à 0.6 ‰ en poids et inférieure ou égale à 5 ‰ en poids du premier élément d'alliage et du deuxième élément d'alliage.

5. Article d'horlogerie ou de joaillerie selon la revendication 3 ou 4, ***caractérisé* en ce que** l'alliage d'or comprend entre au moins 999 ‰ en poids d'or et une quantité totale supérieure ou égale à 0.6 ‰ en poids et inférieure ou égale à 1 ‰ en poids du premier élément d'alliage et du deuxième élément d'alliage.

6. Article d'horlogerie ou de joaillerie selon l'une des revendications 3 à 5, ***caractérisé* en ce que** l'alliage d'or comprend entre 0.51 ‰ et 0.90 ‰ en poids du premier élément d'alliage, de préférence entre 0.51 ‰ et 0.80 ‰ en poids.

7. Article d'horlogerie ou de joaillerie selon l'une des revendications 3 à 6, ***caractérisé* en ce que** l'alliage d'or comprend entre 0.10 ‰ et 0.49 ‰ en poids du deuxième élément d'alliage, de préférence entre 0.20 ‰ et 0.49 ‰ en poids.

8. Article d'horlogerie ou de joaillerie selon l'une des revendications 3 à 7, ***caractérisé* en ce que** l'alliage d'or présente un rapport en poids du premier élément d'alliage sur le deuxième élément d'alliage strictement supérieur à 1.5 et inférieur à 9, avantageusement égal à 2.

9. Article d'horlogerie ou de joaillerie selon l'une des revendications 3 à 8, ***caractérisé* en ce que** le premier élément d'alliage est le silicium.

10. Article d'horlogerie ou de joaillerie selon l'une des revendications 3 à 9, ***caractérisé* en ce que** l'alliage d'or est un alliage d'or, de silicium et de germanium.

11. Article d'horlogerie ou de joaillerie selon l'une des revendications 3 à 9, ***caractérisé* en ce que** l'alliage d'or est un alliage d'or, de silicium et d'étain.

12. Procédé de fabrication d'un alliage d'or, comprenant au moins les étapes successives suivantes :
a) mise en alliage d'un mélange constitué de, en poids par rapport au poids total des métaux :
- au moins 990 ‰ d'or,
- une quantité Q1 d'un premier élément d'alliage choisi parmi le silicium, l'yttrium, le titane, le germanium, et leurs mélanges,
- une quantité Q2 d'un deuxième élément d'alliage choisi parmi l'étain, le germanium, et leurs mélanges,
avec 0.6 ≤ Q1 + Q2 ≤ 10 ‰ et Q1 >Q2,
- d'éventuelles impuretés représentant moins de 50 ppm en poids du mélange,
b) optionnellement, traitement thermique de l'alliage obtenu à l'étape a),
c) mise en forme par écrouissage de l'alliage issu de l'étape a) ou b),
d) optionnellement, vieillissement par traitement thermique de l'alliage de l'étape c).

13. Procédé selon la revendication 12, ***caractérisé* en ce que** l'étape b) est réalisée à une température comprise entre 850°C et 1500°C, avantageusement entre 900°C et 1450°C.

14. Procédé selon l'une des revendications 12 à 13, ***caractérisé* en ce que** l'étape b) est réalisée à une température comprise entre 700°C et 800°C pendant une durée comprise entre 45 et 120 minutes.

15. Procédé selon l'une des revendications 12 à 14, ***caractérisé* en ce que** l'écrouissage de l'étape c) est réalisé entre 75 % et 90 %.

## Patentansprüche

1. Goldlegierung bestehend aus:
- mindestens 990 Gewichts-‰ Gold,
- eine Menge von größer oder gleich 0.6 ‰ und kleiner oder gleich 10 ‰ zweier Legierungselemente:
^{∗} ein erstes Legierungselement ausgewählt aus Silizium, Yttrium, Titan und Germanium, und ihren Mischungen, und
^{∗} ein zweites Legierungselement ausgewählt aus Zinn, Germanium und ihren Mischungen,
- eventuelle Unreinheiten betragen dabei weniger als 50 ppm des Gewichtes der Legierung,
das erste Legierungselement und das zweite Legierungselement unterscheiden sich dabei voneinander und die Menge des ersten Legierungselementes ist höher, als die Menge des zweiten Legierungselementes,
Goldlegierung mit einer Härte von mindestens 90 Hv.

2. Legierung nach Anspruch 1, **dadurch gekennzeichnet, dass** sie mindestens 990 Gewichts-‰ Gold enthält und eine Gesamtmenge des ersten Legierungselements und des zweiten Legierungselementes von kleiner oder gleich 1 ‰.

3. Uhr- oder Schmuckartikel mit einer Goldlegierung nach Anspruch 1.

4. Uhr- oder Schmuckartikel nach Anspruch 3, ***dadurch gekennzeichnet, dass*** die Goldlegierung mindestens 995 Gewichts-‰ Gold enthält und eine Gesamtmenge von größer oder gleich 0.6 Gewichts-‰ und kleiner oder gleich 5 Gewichts-‰ des ersten Legierungselementes und des zweiten Legierungselementes.

5. Uhr- oder Schmuckartikel nach Anspruch 3 oder 4, ***dadurch gekennzeichnet, dass*** die Goldlegierung zwischen mindestens 999 Gewichts-‰ Gold und eine Gesamtmenge von größer oder gleich 0.6 Gewichts-‰ und kleiner oder gleich 1 Gewichts-‰ des ersten Legierungselementes und des zweiten Legierungselementes enthält.

6. Uhr- oder Schmuckartikel nach einem der Ansprüche 3 bis 5, ***dadurch gekennzeichnet, dass*** die Goldlegierung zwischen 0.51 und 0.90 Gewichts-‰ der Legierung enthält, vorzugsweise zwischen 0.51 und 0.80 Gewichts-‰.

7. Uhr- oder Schmuckartikel nach Anspruch nach einem der Ansprüche 3 bis 6, ***dadurch gekennzeichnet, dass*** die Goldlegierung zwischen 0.10 und 0.49 Gewichts-‰ des zweiten Legierungselementes, vorzugsweise zwischen 0.20 und 0.49 Gewichts-‰, enthält

8. Uhr- oder Schmuckartikel nach einem der Ansprüche 3 bis 7, ***dadurch gekennzeichnet, dass*** die Goldlegierung ein Gewichtsverhältnis des ersten Legierungselement zum zweiten Legierungselement von strikt über 1.5 und unter 9 aufweist, vorzugsweise gleich 2.

9. Uhr- oder Schmuckartikel nach einem der Ansprüche 3 bis 8, ***dadurch gekennzeichnet, dass*** das erste Legierungselement Silizium ist.

10. Uhr- oder Schmuckartikel nach einem der Ansprüche 3 bis 9, ***dadurch gekennzeichnet, dass*** es sich bei der Goldlegierung um eine Legierung aus Gold, Silizium und Germanium handelt.

11. Uhr- oder Schmuckartikel nach einem der Ansprüche 3 bis 9, ***dadurch gekennzeichnet, dass*** es sich bei der Goldlegierung um eine Legierung aus Gold, Silizium und Zinn handelt.

12. Verfahren zur Herstellung einer Goldlegierung, das mindestens die folgenden Schritten umfasst:
a) Bildung einer Legierung aus einer Mischung, die nach Gewicht, bezogen auf das Gesamtgewicht der Metalle besteht aus:
- mindestens 990 ‰ Gold,
- eine Menge Q1 aus einem ersten Legierungselement, ausgewählt aus Silizium, Yttrium, Titan und Germanium, und ihren Mischungen,
- eine Menge Q2 eines zweiten Legierungselementes, ausgewählt aus Zinn, Germanium, und ihren Mischungen,
mit 0.6 ≤ Q1 + Q2 ≤ 10 ‰ und Q1 > Q2,
- eventuelle Unreinheiten betragen dabei weniger als 50 ppm des Gewichtes der Mischung,
b) optional Wärmebehandlung der im Schritt a) erzeugten Legierung,
c) Formung durch Kaltverfestigung der im Schritt a) oder b) erzeugten Legierung,
d) optional Alterung durch Wärmebehandlung der Legierung aus Schritt c).

13. Verfahren nach Anspruch 12, ***dadurch gekennzeichnet, dass*** Schritt b) bei einer Temperatur zwischen 850°C und 1500°C durchgeführt wird, vorteilhafterweise zwischen 900°C und 1450°C.

14. Verfahren gemäß einem der Ansprüche 12 bis 13, ***dadurch gekennzeichnet, dass*** Schritt b) bei einer Temperatur zwischen 700°C und 800°C für eine Dauer zwischen 45 und 120 Minuten durchgeführt wird.

15. Verfahren nach einem der Ansprüche 12 bis 14, ***dadurch gekennzeichnet, dass*** die Kaltverfestigung aus Schritt c) zwischen 75 % und 90 % durchgeführt wird.

## Claims

1. Gold alloy consisting of:
- at least 990 ‰ in weight of gold,
- a quantity greater than or equal to 0.6‰ and less than or equal to 10‰ of two alloying elements:
^{∗} a first alloying element chosen from silicon, yttrium, titanium and germanium, and mixtures thereof, and
^{∗} a second alloying element chosen from tin, germanium, and mixtures thereof,
- any impurities representing less than 50 ppm by weight of the alloy,
the first alloying element and the second alloying element being different, and the quantity of the first alloying element being greater than the quantity of the second alloying element,
the gold alloy having a hardness of at least 90 Hv.

2. Alloy according to Claim 1, **characterized in that** it comprises at least 999‰ by weight of gold and a total quantity of the first alloying element and of the second alloying element less than or equal to 1‰.

3. Watchmaking or jewellery article comprising a gold alloy according to claim 1.

4. Watchmaking or jewellery article according to Claim 3, **characterized in that** the gold alloy comprises at least 995‰ by weight of gold and a total quantity greater than or equal to 0.6‰ by weight and less than or equal to 5 ‰ by weight of the first alloying element and the second alloying element.

5. Watchmaking or jewellery article according to Claim 3 or 4, **characterized in that** the gold alloy comprises between at least 999‰ by weight of gold and a total quantity greater than or equal to 0.6‰ by weight and less than or equal to 1‰ by weight of the first alloying element and the second alloying element.

6. Watchmaking or jewellery article according to one of Claims 3 to 5, **characterized in that** the gold alloy comprises between 0.51‰ and 0.90‰ by weight of the first alloying element, preferably between 0.51‰ and 0.80 ‰ in weight.

7. Watchmaking or jewellery article according to one of Claims 3 to 6, **characterized in that** the gold alloy comprises between 0.10‰ and 0.49‰ by weight of the second alloying element, preferably between 0.20‰ and 0.49 ‰ in weight.

8. Watchmaking or jewellery article according to one of Claims 3 to 7, **characterized in that** the gold alloy has a ratio by weight of the first alloying element to the second alloying element strictly greater than 1.5 and less than 9, advantageously equal to 2.

9. Watchmaking or jewellery article according to one of Claims 3 to 8, **characterized in that** the first alloying element is silicon.

10. Watchmaking or jewellery article according to one of Claims 3 to 9, **characterized in that** the gold alloy is an alloy of gold, silicon and germanium.

11. Watchmaking or jewellery article according to one of Claims 3 to 9, **characterized in that** the gold alloy is an alloy of gold, silicon and tin.

12. Process for manufacturing a gold alloy, comprising at least the following successive steps:
a) alloying of a mixture consisting of, by weight relative to the total weight of the metals:
- at least 990 ‰ of gold,
- a quantity Q1 of a first alloying element chosen from silicon, yttrium, titanium, germanium, and mixtures thereof,
- a quantity Q2 of a second alloying element chosen from tin, germanium, and mixtures thereof,
with 0.6 ≤ Q1 + Q2 ≤ 10 ‰ and Q1 >Q2,
- any impurities representing less than 50 ppm by weight of the mixture,
b) optionally, heat treatment of the alloy obtained in step a),
c) shaping by strain hardening of the alloy resulting from step a) or b),
d) optionally, aging by heat treatment of the alloy of step c).

13. Process according to Claim 12, **characterized in that** step b) is carried out at a temperature of between 850°C and 1500°C, advantageously between 900°C and 1450°C.

14. Process according to one of Claims 12 to 13, **characterized in that** step b) is carried out at a temperature of between 700°C and 800°C for a period of between 45 and 120 minutes.

15. Process according to one of Claims 12 to 14, **characterized in that** the strain hardening of step c) is carried out between 75% and 90%.
